# EUROPÄISCHE PATENTSCHRIFT

(11) **EP 1 592 284 B1**
(45) Veröffentlichungstag und Bekanntmachung des Hinweises auf die Patenterteilung: **26.09.2007**
(21) Anmeldenummer: 04010372.3
(22) Anmeldetag: 30.04.2004
(51) Int. Cl.: H05B 6/02

(54) **Werkstückträger für die induktive Erwärmung von Werkstücken**
Workpiece support for inductive heating of workpieces
Porte-pièce pour le chauffage par induction de pièces

(43) Veröffentlichungstag der Anmeldung: 02.11.2005
(73) Patentinhaber: SGL Carbon AG, 65203 Wiesbaden (DE)
(72) Erfinder: Benitsch, Bodo, 86647 Buttenwiesen (DE)

(56) Entgegenhaltungen:
- US-A- 2 482 364
- US-A- 3 182 168
- US-A- 4 960 967
- US-A- 5 994 681
- PATENT ABSTRACTS OF JAPAN Bd. 2003, Nr. 08, 6. August 2003 (2003-08-06) -& JP 2003 124085 A (SUMITOMO ELECTRIC IND LTD), 25. April 2003 (2003-04-25)
- DATABASE WPI Section Ch, Week 198243 Derwent Publications Ltd., London, GB; Class J09, AN 1982-90998E XP002296704 -& JP 57 057490 A (KYOTO CERAMIC CO LTD) 6. April 1982 (1982-04-06)

## Beschreibung

Die Erfindung betrifft einen Werkstückträger für die induktive Erwärmung von Werkstücken, der zumindest an den Bereichen seiner Oberfläche, die von den Werkstücken berührt werden, keramische Materialien enthält.

Ein wichtiges Anwendungsgebiet der Erwärmung mittels elektromagnetischer Induktion ist die Härtung von Werkstücken aus Stahl oder Guss. Das Oberflächenhärten von Werkstücken aus Stahl oder Guss erfolgt bei Temperaturen unterhalb der Erweichungstemperatur. Typischerweise werden Härtungen bei Temperaturen von 850 bis 1000 °C ausgeführt.
Beim induktiven Härten umschließt eine i.a. von hochfrequentem Wechselstrom durchflossene Spule (Induktor) das zu härtende Werkstück. Nach dem Induktionsgesetz baut sich um jeden von einem Wechselstrom durchflossenen Leiter ein magnetisches Wechselfeld auf. Dadurch werden in einem leitfähigen Werkstück, das sich innerhalb dieses Feldes befindet, Wirbelströme induziert. Die induzierten Wirbelströme, die durch den Skineffekt in die äußeren Werkstückschichten gedrängt werden, erwärmen diese Bereiche wegen des elektrischen Widerstands sehr schnell. Die Härtetiefe wird maßgeblich von der Frequenz *f* des Wechselstroms bestimmt. Die Dicke δ der Schicht, in der etwa 85% der erzeugten Wärme wirksam ist, beträgt: $δ = \sqrt{\frac{ρ}{fμ}}$
(ρ = spezifischer elektrischer Widerstand, µ = magnetische Permeabilität (µᵣ* µ₀)
Die geringste - bei hohen Frequenzen - erreichbare Härtetiefe beträgt ca. 0,1 mm. Bei kleineren Frequenzen ist die stromdurchflossene Schicht dicker, das heißt, das Werkstück wird tiefer vom Strom durchflossen und durchgewärmt. Dieser Effekt wird ausgenutzt, um durch Auswahl der Frequenz die gewünschte Einwärmtiefe einstellen.
Der besondere Vorteil der induktiven Erwärmung besteht darin, dass die Wärme im Werkstück selbst erzeugt wird, ohne dass eine äußere Wärmequelle erforderlich ist. Die Erwärmung mittels Induktion ist sehr gut regelbar und daher gut reproduzierbar.

Weitere verbreitete Anwendungsgebiete der induktiven Erwärmung von Werkstücken aus Metall sind das Schmelzen von Stählen und Buntmetallen mit Temperaturen bis zu 1500 °C; die Erwärmung für das Schmieden auf 1250 °C, das Weichglühen und Normalisieren nach dem Kaltverformen mit Temperaturen von 750 bis 950 °C, Weich- und Hartlöten mit Temperaturen bis 1100 °C, sowie das Anlassen von Stahl bei 200 bis 300 °C. Daneben bestehen Sonderanwendungsgebiete beispielsweise im Erwärmen zum Verkleben, zum Sintern oder für andere Bearbeitungsprozesse.

Vorteile des Induktionshärtens gegenüber konventionellen Härtungsverfahren sind die definierte Wärmezufuhr und die gleichmäßige Aufheizung der Härtebereiche. Es ist möglich, dass Werkstück partiell zu härten.
Die Wärme wird nicht wie beim Flammhärten von außen auf das Werkstück übertragen, sondern entsteht in seinem Inneren. Daher lassen sich hohe Aufheizgeschwindigkeiten erreichen. Dank der kurzen Erwärmzeiten beim induktiven Härten sind die Taktzeiten kurz, die Zunderbildung ist gering, und die Bildung von Grobkorn im Härtegut wird weitgehend vermieden. Die kurze Erwärmzeit verringert die Verzugs- und Rissgefahr.
Der im Werkstück induzierte Strom hängt sehr stark von der Position des Werkstücks relativ zur Induktionsspule ab. Um reproduzierbare Härtungsergebnisse bei der Serienfertigung von Werkstücken zu erreichen, muss jedes Werkstück für den Härtungsprozess in der gleichen Position relativ zur Induktionsspule platziert werden. Unterschiedliche Werkstückgeometrien bedingen unterschiedliche, auf die jeweilige Werkstückgeometrie abgestimmte Induktoren und Werkstückträger.
Das Material des für die induktive Härtung verwendeten Werkstückträgers sollte nicht oder nur sehr wenig elektrisch leitend sein, damit möglichst kein Strom im Werkstückträger induziert wird, denn dadurch geht Energie verloren.
Der Werkstückträger sollte sich durch den Kontakt mit dem Werkstück möglichst wenig selbst erwärmen, so dass dem Werkstück wenig Wärme entzogen wird. Üblicherweise wird der Härteprozess mit einem Abschreckvorgang abgeschlossen, um die Abkühlung zu beschleunigen und die spezifischen Eigenschaften des zu härtenden Werkstücks zu optimieren. Befindet sich das Werkstück zu diesem Zeitpunkt noch auf dem Werkstückträger, so muss auch dieser eine Thermoschockbeständigkeit von mindestens 1200 K/s aufweisen. Gleichzeitig ist eine hohe Resistenz gegen chemische und/oder oxidative Angriffe gefordert, um in der Wahl des Abschreckmediums frei zu sein. Weiterhin sind Materialien zu wählen, die unter dem Einfluss von Flüssigkeiten wie etwa der Abschreckemulsion nicht absorbierend wirken und/oder quellen.

Weil die das Werkstück aufnehmenden Bereiche des Werkstückträgers in der Regel individuelle, auf das jeweilige Werkstück abgestimmte Geometrien aufweisen und die dafür nötigen hohen Investitionen nur bei einer hohe Stückzahl an gehärteten Werkstücken rentabel sind, ist eine lange Standzeit des Werkstückträgers erforderlich. Voraussetzungen dafür sind wiederum geringer Verschleiß und eine hohe Formstabilität (Geometrietreue) des Werkstückträgers.

In der englischen Zusammenfassung zur japanischen Patentanmeldung JP 2003-124085 wird eine Vorrichtung zum Erwärmen eines Werkstücks offenbart. Diese Vorrichtung umfasst eine Kammer, einen Werkstückträger aus Keramik (z.B. AlN, Si₃N₄, Al₂O₃), eine in den Werkstückträger eingelassene leitfähige Schicht sowie eine Spule, welche die im Werkstückträger eingelassene leitfähige Schicht durch elektromagnetische Induktion erwärmt. Somit wird indirekt das Werkstück erwärmt.

Die Patentschrift US-A 4 960 967 offenbart eine Schutzvorrichtung für Induktionspole eines elektromagnetischen Induktors, wie er bei der Erwärmung von Metallwerkstücken verwendet wird, vor der Wärmeabstrahlung des heißen Werkstücks sowie chemischen und mechanischen Angriffen. Die Schutzvorrichtung besteht aus einem Wärmetauscher umfassend mindestens ein nichtmagnetisches Metallrohr für den Durchfluss eines Kühlmittels, wobei jedes Rohr aus mehreren Rohrelementen besteht, die an ihren Enden miteinander verbunden sind und im wesentlichen parallel in einer Ebene mit den Polflächen angeordnet sind, wobei zwischen jeweils zwei Rohrelementen höchstens ein einziger elektrischer Kontakt besteht. Die Rohre sind in einem feuerfesten Material eingebettet, insbesondere in einem feuerfesten Siliciumcarbid-Beton. Dieser Beton kann zusätzlich mit einer Isolierschicht aus Glaskeramik, Aluminiumoxid oder Siliciumoxid bedeckt werden.

Die Patentschrift US-A 2 482 364 offenbart eine Vorrichtung zur Wärmebehandlung magnetischer Materialien. In dieser Vorrichtung sind keramischen Träger für die Auflage der zu behandelnden Werkstücke vorgesehen. Die keramischen Träger sind beispielsweise aus nur Lehm bzw. Ton, Ziegel o .ä. elektrisch isolierenden Materialien ausgebildet.

Werkstückträger aus Keramik für die Wärmebehandlung von Werkstücken sind außerdem aus der japanischen Patentanmeldung JP 57 057 049 A bekannt.

Die Aufgabe der vorliegenden Erfindung besteht darin, einen Werkstückträger für die induktive Erwärmung, insbesondere für die induktive Härtung von Werkstücken, aus einem Material bereit zu stellen, das die vorgenannten Anforderungen erfüllt und die Herstellung von Werkstückträgern mit komplexen Geometrien erlaubt.
Die Aufgabe wird dadurch gelöst, dass zumindest der Bereich des Werkstückträgers, den das zu erwärmende Werkstück berührt, keramisches Material mit einem elektrischen Widerstand mindestens von 50 µΩ enthält, wobei das keramische Material neben Carbidphasen Phasen aus elementaren Kohlenstoff oder Phasen aus elementaren Kohlenstoff sowie metallische Phasen aus dem das Carbid bildenden Metall bzw. den die Carbide bildenden Metallen enthält.

Weitere Details, Vorteile und Ausführungsvarianten der Erfindung sind aus der folgenden ausführlichen Beschreibung und den Figuren ersichtlich.

Die Figuren zeigen
- Figur 1: einen erfindungsgemäßen Werkstückträger, dessen Oberfläche in den für die Auflage des Werkstücks vorgesehenen Bereichen eine Beschichtung aus einem keramischen Werkstoff aufweist
- Figur 2: einen erfindungsgemäßen Werkstückträger, in dessen Oberfläche Einlagen aus einem keramischen Werkstoff eingesetzt sind, welche eine Auflage für das zu härtende Werkstück bilden

Ein erfindungsgemäßer Werkstückträger entsprechend Figur 1 lässt sich herstellen, indem die Oberfläche eines Werkstückträgers β aus einem herkömmlichen Material, beispielsweise aus einem mit Glasfasern verstärkten hochtemperaturbeständigen Duroplast, in dem Bereich a, der für die Auflage des zu härtenden Werkstücks α vorgesehen ist, mit einem keramischen Material beschichtet wird. Die nicht vom Werkstück α berührte Oberfläche b des Werkstückträgers ist unbeschichtet. Jedoch kann auch die gesamte Oberfläche des Werkstücks beschichtet werden, z.B. in solchen Fällen, in denen eine komplette Beschichtung verfahrenstechnisch einfacher herzustellen ist als eine gezielte, auf bestimmte Teile der Oberfläche beschränkte Beschichtung. Verfahren zur Herstellung keramischer Beschichtungen, beispielsweise Plasmaspritzen oder chemische Dampfphasenabscheidung (CVD) sind dem Fachmann bekannt.

Eine alternative Variante des erfindungsgemäßen Werkstückträgers ist in Figur 2 dargestellt. In dem für die Auflage der zu härtenden Werkstücke vorgesehenen Oberflächenbereich eines Werkstückträger-Grundkörpers δ aus einem herkömmlichen hochtemperaturbeständigen Material, beispielsweise mit Glasfasern verstärkten hochtemperaturbeständigen Duroplast, ist mindestens eine Aussparung vorgesehen, in welche eine passgenau geformte Einlage (Inlay) γ aus einem keramischen Material eingesetzt wird. Die nach außen weisenden Oberflächen der Einlagen sind entsprechend den Erfordernissen der Geometrien der zu härtenden Werkstücke gestaltet, weisen beispielsweise Rillen, Nute oder anders geformte Vertiefungen zur Aufnahme des Werkstücks auf (in Figur 2 nicht dargestellt). Das Inlay oder die Inlays übernehmen die Trägerfunktion für das Werkstück, d.h. das Werkstück wird von dem Inlay oder den Inlays gehalten, so dass nur die Oberflächen des oder der Inlays vom Werkstück berührt werden, aber nicht die Oberfläche des Grundkörpers.
Die Inlays können herausnehmbar sein, so dass der Werkstückträger auf verschiedene Werkstückgeometrien angepasst werden kann, indern jeweils für das zu härtende Werkstück passenden Inlays eingesetzt werden. Alternativ können die Inlays durch Verkleben, Einpressen o.ä. fest mit dem Werkstückträger verbunden werden.
Die in Figur 1 und 2 dargestellten Geometrien der Werkstückträger und Werkstücke sind nur beispielhaft zu verstehen, denn die Erfindung ist nicht auf bestimmte Geometrien von Werkstückträger und Werkstück begrenzt.
Selbstverständlich ist es im Rahmen der vorliegenden Erfindung auch möglich, den gesamten Werkstückträger einstückig aus einem keramischen Werkstoff zu bilden.

Der spezifische elektrische Widerstand des in den erfindungsgemäßen Werkstückträgern eingesetzten keramischen Materials beträgt mindestens 50 µΩ * m, bevorzugt mehr als 100 µΩ * m und besonders bevorzugt mehr als 150 µΩ * m.
Im folgenden werden die Zusammensetzungen geeigneter keramischer Materialien für die erfindungsgemäßen Werkstückträger angegeben. Im Fall von beschichteten Werkstückträgern (Figur 1) betreffen die folgenden Angaben nur die Zusammensetzung der Beschichtung in den vom Werkstück berührten Oberflächenbereichen a. Im Fall von Werkstückträgern mit Inlays (Figur 2) gelten die Zusammensetzungen nur für die Inlays γ.
Der Werkstoff muss nicht zu 100 % keramisch sein, sein keramischer Anteil muss aber mindestens 10 Massen-% betragen.

Der keramische Werkstoff enthält neben Carbid Phasen aus elementaren Kohlenstoff oder Phasen aus elementarem Kohlenstoff und metallische Phasen aus dem das Carbid bildenden Metall oder den die Carbide bildenden Metallen wie Silicium, Titan, Wolfram. Der massebezogene Anteil des Carbids in diesem Werkstoff beträgt mindestens 10 %. Der sich auf 100 % ergänzende Restgehalt des Materials enthält maximal 50 % Kohlenstoff sowie maximal 80 % an schmelzbaren Elementen (dem carbidbildenden Metall oder den carbidbildenden Metallen in elementarer Form).

Ein Material, das die vorgenannten Anforderungen hinsichtlich Formstabilität, geringer elektrischer und thermischer Leitfähigkeit, chemischer Resistenz und Thermoschockbeständigkeit besonders gut erfüllt, ist ein keramischer Verbundwerkstoff aus mindestens 35 Massen-% Siliciumcarbid mit Anteilen elementaren Kohlenstoffs (1 - 35 Massen-%) und elementaren Siliciums (1 - 60 Massen-%). Ausgangsbasis für die Herstellung dieses hochkeramisierten Materials ist ein poröses Kohlenstoffgerüst. Dieses wird mit flüssigem Silicium infiltriert, so dass ein vornehmlich Siliciumcarbid, Silicium und Kohlenstoff enthaltender Verbundwerkstoff entsteht. Alternativ kann die Silicierung über die Gasphase erfolgen.
Siliciumcarbid und Kohlenstoff enthaltende Verbundwerkstoffe sind auch erhältlich durch Zugabe von Silicium enthaltenden Polymeren, bei deren Pyrolyse Siliciumcarbid gebildet wird, z.B. Silanen oder Siloxanen, zu dem porösen Kohlenstoffgerüst, und anschließende Pyrolyse. Werkstoffe nach der zuletzt beschriebenen Variante können durch einen Flüssigsiliciervorgang unmittelbar im Anschluss an die Pyrolyse oder in einem separaten Schritt mit Silicium nachverdichtet werden.
Das poröse Kohlenstoffgerüst des Ausgangsmaterials liegt entweder bereits in carbonisierter Form vor, beispielsweise als carbonisiertes Filz oder Vlies, oder es wird durch Pyrolyse (Carbonisierung) eines Vorkörpers aus einem carbonisierbaren festen Material, d.h. einer mit hoher Ausbeute in Kohlenstoff umwandelbaren Kohlenstoffquelle, beispielsweise Holz, Holzwerkstoffe, Holzspäne, Holzmehle, Zellulose, Zellstoff, oder Wolle oder textile Strukturen aus Zellulose oder Wolle, hergestellt.
Das poröse Kohlenstoffgerüst bzw. der pyrolysierbare Vorkörper, aus dem das poröse Kohlenstoffgerüst hergestellt wird, kann zwecks Verdichtung einmal oder mehrfach mit ein carbonisierbaren Bindern imprägniert werden, der anschließend carbonisiert wird. Carbonisierbare, d.h. mit einer hohen Kohlenstoffausbeute pyrolysierbare Binder sind u.a. Phenolharze, Melaminharze, Lignin und Pech. Darüber hinaus können Binder verwendet werden, die gleichzeitig als Siliciumcarbidquelle wirken, beispielsweise ein Silan oder Siloxan, bei dessen Pyrolyse neben Kohlenstoff Siliciumcarbid entsteht, oder Mischungen verschiedener Binder oder verschiedene Binder in verschiedenen Imprägnationsschritten .
Alternativ ist das Ausgangsmaterial für das poröse Kohlenstoffgerüst ein Gemisch aus Kohlenstoff, beispielsweise in Form von Fasern oder gemahlenem Material, oder einer oder mehreren festen Kohlenstoffquellen, die sich mit hoher Kohlenstoffausbeute pyrolysieren (carbonisieren) lässt, z.B. Holzmehl, Holzspäne, Zellstoff oder Zellulosefasern, und einem carbonisierbaren Binder. Aus diesem Gemisch wird beispielsweise durch Verpressen oder eine andere Methode der Formgebung ein Grünkörper hergestellt, bei dessen Pyrolyse ein poröses Kohlenstoffgerüst erhalten wird.
Dem Gemisch können Additive zugesetzt werden, um die Eigenschaften des Verbundwerkstoffs noch besser an die zu erfüllenden Anforderungen anzupassen, z.B. die thermische und elektrische Leitfähigkeit zu vermindern und die Festigkeit zu erhöhen. Dazu sind beispielsweise Additive in Form von Pulvern oder Fasern mit einer Länge kleiner 10 mm aus keramischen Materalien, z.B. Siliciumcarbid- oder Aluminiumoxid-Fasern geeignet.
Durch einen Zusatz von Kohlenstoffanteil zu dem Gemisch aus festen pyrolysierbaren Kohlenstoffquellen (z.B. Holzspänen, Holzmehl, Zellulosefasern, Zellstoff) und carbonisierbaren Bindern, aus dem der Grünkörper hergestellt wird, lässt sich der Schrumpf bei der Pyrolyse merklich vermindern. Dieser Kohlenstoffanteil wird erhalten, indem dem Gemisch Kohlenstoff zugesetzt wird in Form von Kohlenstoff- oder Graphitpulver, Ruß, Kohlenstoff-Kurzfasem (mit einer Länge unter 10 mm) oder Kohlenstoff-Nanotubes.
Über die Kohlenstoffmenge des Ausgangsmaterials lässt sich der Grad der Konvertierung zu Siliciumcarbid beeinflussen. Für die erfindungsgemäße Verwendung wird die Zusammensetzung des keramischen Verbundwerkstoffs derart eingestellt, dass die nicht zu Siliciumcarbid umgewandelten Kohlenstoffbestandteile weitestgehend durch Silicium und/oder Siliciumcarbid gekapselt sind, so dass keine zusammenhängenden Leitungspfade existieren. Insbesondere in den Bereichen des Werkstückträgers, welche direkt von dem zu härtenden Werkstück berührt werden, muss der Gehalt des Vebundwerkstoffs an nicht zu Carbid umgewandelten Kohlenstoff sehr gering sein und vorzugsweise bei Null liegen, um u.a. ein Aufkohlen des Werkstücks zu vermeiden. Es wird also ein hoher Konvertierungsgrad des Kohlenstoffs zu Siliciumcarbid benötigt. Dies ist erreichbar beispielsweise durch eine relativ lange Verweildauer der Silicierungstemperatur über der Schmelztemperatur des Siliciums (typischerweise mehr als 60 Minuten).
Infolge der Kapselung des nicht zu Carbid umgewandelten Restkohlenstoffs weist das Material den anforderungsgemäßen hohen elektrischen Widerstand auf. Es wurden spezifische Widerstände um 170 µΩ * m ermittelt, also innerhalb des besonders bevorzugten Bereichs von mehr als 150 µΩ * m.
Überraschenderweise wirkt sich diese Kapselung des Kohlenstoffs gleichzeitig positiv auf das Thermoschockverhalten der beschriebenen Werkstoffe aus. Diese ist größer als 1200 K/s und erfüllt damit die eingangs genannten Anforderungen. Die Resistenz gegen oxidative Einwirkungen wird durch die Kapselung des Kohlenstoffs ebenfalls positiv beeinflußt. Die erfindungsgemäßen Werkstückträger konnten bis zu 10.000 Härtungszyklen bei ca. 1.000 °C von jeweils 3 bis 5 Minuten Dauer ausgesetzt werden, ohne dass eine merkliche Massenabnahme bzw. oxidativer Angriff der Oberfläche festzustellen war.
Der keramische Körper aus dem Siliciumcarbid, Silicium und Kohlenstoff enthaltenden Verbundwerkstoff dient entweder selbst als Werkstückträger, oder als Einsatz für die Werkstückaufnahme in einem Werkstückträger aus einem herkömmlichen Material entsprechend Figur 2.

Um den Bearbeitungsaufwand bei der Formgebung des keramischen Materials zu verringern, wird vorzugsweise ein bereits endkonturnaher Grün- oder Vorkörper hergestellt. Dies geschieht, je nach Beschaffenheit des Ausgangsmaterials, beispielsweise mittels Spritzgießen, Pressen (z.B. in einem passend geformten Gesenk), Stanzen, Schneiden, Drehen oder anderer geläufiger Verfahren. Bei der Auslegung des Grünkörpers ist zu berücksichtigen, dass es insbesondere bei der Pyrolyse zu einem gewissen Materialschwund kommt. Daher müssen die Grünkörper ggf. ein den Schwund kompensierendes Übermaß aufweisen. Jedoch lässt sich, wie bereits erwähnt, der Schwund vermindern, indem dem zu pyrolysierenden Ausgangsmaterial Kohlenstoff zugesetzt wird.
Soweit noch eine Endkonturierung des keramischen Körpers entsprechend der Geometrie der aufzunehmenden Werkstücke nötig ist, erfolgt diese mittels üblicher Verfahren wie Bohren, Schleifen, Erodieren u.ä. Es wird jedoch aus wirtschaftlichen Gründen angestrebt, den keramischen Körper oder die keramischen Teilbereiche des Werkstückträgers mit einer solchen Oberflächen- und Geoemtriegüte herzustellen, dass er im keramischen Zustand nicht oder nur wenig bearbeitet werden muss, beispielsweise sich die Nachbearbeitung auf das Herstellen von Bohrungen beschränkt. Maßnahmen zur Herstellung von keramischen Körpern mit hoher Oberflächengüte, die keine Nachbearbeitung verlangen, sind dem Fachmann bekannt. In diesem Zusammenhang ist beispielsweise die Verwendung sehr feinkörniger Ausgangsmaterialien vorteilhaft.

### Ausführungsbeispiele

### Beispiel 1:

Ein plattenförmiger poröser Kohlenstoffkörper mit einer Dichte von 0,5 - 0,8 g/cm³ wird hergestellt aus übereinander gestapelten und verdichteten carbonisierten Filzmatten. Dieser Vorkörper wurde mit flüssigem Silicium unter Vakuum in Berührung gebracht. Dabei wandelten sich die Kohlenstoffbestandteile zum überwiegenden Teil in Siliciumcarbid um. Die Restporosität wird weitestgehend durch elementares Silicium gefüllt.
Nach der Silicierung erfolgte die Endformgebung zu einem Werkstückträger für die Aufnahme von Kurbelwellen während des Härteprozesses. Dazu wurden aus einer Oberfläche des plattenförmigen Körpers langgestreckte Vertiefungen mit u-förmigem Querschnitt mittels Elektroerosionsverfahren mit einer Toleranz von weniger als +-0,1 mm herausgearbeitet. Durch diesen Bearbeitungsvorgang wurde die geforderte Oberflächengüte ohne zusätzliche Oberflächenbehandlung erreicht.

### Beispiel 2:

Der in Beispiel 1 verwendete carbonisierte Filz wurde gemahlen. Das Mahlgut wurde mit einem pyrolysierbaren Bindemittel versetzt, zu einem runden scheibenförmigen Rohling verpresst, ausgehärtet, pyrolysiert, formgebend bearbeitet und siliciert. Bei der Formgebung wurde eine Oberfläche des Rohlings so ausgearbeitet, dass sie einen erhöhten umlaufenden Rand aufweist. Der so erhaltene keramische Formkörper dient als Werkstückträger bei der induktiven Oberflächenhärtung von Laufflächen für Kugellager. Der erhöhte umlaufende Rand wirkt als Fixierungskante für die zu härtenden Werkstücke.

### Beispiel 3:

Eine Platte aus Buchenholz wurde pyrolysiert, in die Form eines Werkstückträgers für die Aufnahme von Zahnrädern gebracht und anschließend über die Flüssigphase siliciert. Wegen der zu erwartenden Schrumpfung von ungefähr 40 % des Ausgangsvolumens beim Silicieren erfolgte die Formgebung der pyrolysierten Holzplatte mit einem entsprechenden Übermaß. Der silicierte Formkörper wurde zur genauen Einstellung der gewünschten Maße nachbearbeitet.

### Beispiel 4:

Gemahlenes, pulverförmiges Holzmehl wurde mit Phenolharz versetzt und unter Einwirkung von Druck (12 N/mm²) und Temperatur (bis maximal 130 °C) in einer Gesenk-Form zu einem sogenannten Holzwerkstoff ausgehärtet. Das verwendete Gesenk bildete die Kontur eines Formteils mit einer langgestreckten Vertiefung mit U-förmigem Querschnitt auf einer Oberfläche.
Der so erhaltene Grünkörper wurde pyrolysiert und durch Silicierung zu einem an Siliciumcarbid reichen keramischen Körper umgewandelt. Dieser dient zur Fixierung von Gewindestangen bei der induktiven Härtung.

### Beispiel 5:

Aus einem durch Infiltration von Holzmehlen mit einem bei der Pyrolyse Siliciumcarbid bildenden Polymer erhaltenen Rohmaterial wurden durch Formpressen offenporige Grünkörper erzeugt, die bei der anschließenden Pyrolyse und Silicierung in hochkeramisierte SiSiC-Körper (Dichte 2,0 - 3,15 g/cm³, spezifischer Widerstand 172 µΩ * m) umgewandelt wurden.
Die Grünkörper hatten die Gestalt von Werkstückträgern mit Fixierungskanten für aufzunehmende Werkstücke. Die so erhaltenen Keramikkörper dienen als Werkstückträger bei der induktiven Härtung von Getriebekomponenten.

### Beispiel 6:

Zu mit einem pyroliserbaren Bindemittel infiltriertem Holzmehl wurde als Additiv Kohlenstoffpulver mit einem Teilchendurchmesser von 5-30 µm beigemischt. Daraus wurde ein Grünkörper in Form einer Lochplatte hergestellt. Dieser wurde pyrolysiert und siliciert.
Durch das Additiv wird der Schrumpf der Vorkörper während der Pyrolyse wesentlich verringert. Dadurch konnte die gewünschte Geometrie ohne Nachbearbeitung in ausreichender Formtreue umgesetzt werden.
Der so erhaltene Keramikkörper wurde als Aufnahmevorrichtung für zu härtende Metallbolzen verwendet.

### Beispiel 7:

Ein Gemisch aus Zellstoff und Zellulose mit Lignin als Bindemittel wurde zu einem endkonturnahen Grünkörper in Form einer Platte mit Fixierungskanten für Werkstücke verpresst. Dieser Körper wies nach der Pyrolyse ein sehr feinporiges Gefüge auf. Nach der Infiltration von flüssigem Silicium entstand ein SiSiC-Werkstoff mit einem massebezogenen Anteil an elementarem, nicht im Carbid gebundenem Silicium von über 30 %. Der massebezogene Anteil an elementarem Kohlenstoff lag unter 3%.
Die so erhaltenen Formteile dienen als Arretierhilfen für Werkstücke in Induktionshärteanlagen.

## Patentansprüche

1. Werkstückträger für die induktive Erwärmung von Werkstücken, wobei der Werkstückträger zumindest an den vom Werkstück berührten Oberflächenbereichen keramisches Material mit einem elektrischen Widerstand mindestens von 50 µΩ enthält,
**dadurch gekennzeichnet, dass**
das keramische Material neben Carbidphasen Phasen aus elementaren Kohlenstoff oder Phasen aus elementaren Kohlenstoff sowie metallische Phasen aus dem das Carbid bildenden Metall bzw. den die Carbide bildenden Metallen enthält.

2. Werkstückträger nach Anspruch 1, **dadurch gekennzeichnet, dass** der Widerstand des keramischen Materials mindestens 100 µΩ * m beträgt.

3. Werkstückträger nach Anspruch 1, **dadurch gekennzeichnet, dass** der Widerstand des keramischen Materials mindestens 150 µΩ * m beträgt.

4. Werkstückträger nach Anspruch 1, **dadurch gekennzeichnet, dass** die vom Werkstück berührten Oberflächenbereiche mit dem keramischem Material beschichtet sind.

5. Werkstückträger nach Anspruch 1, **dadurch gekennzeichnet, dass** er aus einem Grundkörper aus einem hochtemperaturbeständigen Material besteht, in dessen Oberfläche mindestens ein Inlay aus dem keramischem Material eingelassen ist, welches die Trägerfunktion das Werkstücks übernimmt.

6. Werkstückträger nach Anspruch 1, **dadurch gekennzeichnet, dass** der gesamte Werkstückträger aus dem keramischen Material besteht.

7. Werkstückträger nach Anspruch 1, **dadurch gekennzeichnet, dass** der massebezogene Anteil des Carbids in diesem Werkstoff mindestens 10 % beträgt und der sich auf 100 % ergänzende Restgehalt des Materials zu maximal 50 % aus elementarem Kohlenstoff besteht sowie zu maximal 80 % aus dem oder den carbidbildenden Metallen in elementarer Form.

8. Werkstückträger nach Anspruch 1, **dadurch gekennzeichnet, dass** das keramische Material ein Verbundwerkstoff aus Siliciumcarbid, elementarem Silicium und elementarem Kohlenstoff ist.

9. Werkstückträger nach Anspruch 8, **dadurch gekennzeichnet, dass** der keramische Verbundwerkstoff massebezogene Anteile von mindestens 35 % Siliciumcarbid, 1 bis 60% Silicium und 1 bis 35% Kohlenstoff aufweist.

10. Werkstückträger nach einem der Ansprüche 1 bis 9, **dadurch gekennzeichnet, dass** zumindest ein Teil des in elementarer Form vorliegende und/oder Carbide bildende Kohlenstoff das Produkt der Pyrolyse von Holz, Holzwerkstoffen, Holzspänen, Holzmehl, Zellulose, Zellstoff, oder Wolle ist

11. Verfahren zur Herstellung des keramischen Materials für einen Werkstückträger nach einem der Ansprüche 8 bis 10 umfassend die Schritte:
- Herstellen eines porösen Kohlenstoffgerüsts
- Infiltrieren dieses porösen Gerüsts mit Silicium.

12. Verfahren nach Anspruch 11, **dadurch gekennzeichnet, dass** das poröse Kohlenstoffgerüst ein carbonisierter Filz oder Vlies ist.

13. Verfahren nach Anspruch 11, **dadurch gekennzeichnet, dass** das poröse Kohlenstoffgerüst durch Pyrolyse eines Vorkörpers aus einem carbonisierbaren Material hergestellt wird.

14. Verfahren nach Anspruch 13, **dadurch gekennzeichnet, dass** das poröse Kohlenstoffgerüst durch Pyrolyse eines Vorkörpers aus Holz, Holzwerkstoffen, Holzspänen, Holzmehlen, Zellulose, Zellstoff, oder Wolle hergestellt wird.

15. Verfahren nach einem der Ansprüche 11 bis 14, **dadurch gekennzeichnet, dass** das poröse Kohlenstoffgerüst oder der pyrolysierbare Vorkörper mit mindestens einem carbonisierbaren Binder imprägniert ist, der anschließend carbonisiert wird.

16. Verfahren nach Anspruch 11, **dadurch gekennzeichnet, dass** das poröse Kohlenstoffgerüst durch Pyrolyse eines Grünkörpers aus einem Gemisch aus mindestens einem festen carbonisierbaren Material und mindestens einem carbonisierbaren Binder hergestellt wird.

17. Verfahren nach Anspruch 16, **dadurch gekennzeichnet, dass** das poröse Kohlenstoffgerüst durch Pyrolyse eines Grünkörpers aus einem Gemisch aus Holzspänen, Holzmehl, Zellstoff oder/und Zellulosefasern und mindestens einem carbonisierbaren Binder hergestellt wird.

18. Verfahren nach Anspruch 11, **dadurch gekennzeichnet, dass** das poröse Kohlenstoffgerüst durch Pyrolyse eines Grünkörpers aus einem Gemisch aus Kohlenstoff und einem carbonisierbaren Binder hergestellt wird.

19. Verfahren nach einem der Ansprüche 15 bis 18, **dadurch gekennzeichnet, dass** der carbonisierte Binder ein Phenolharz, ein Melaminharz, Lignin, Pech, zu SiC pyrolysierbare Polymere oder ein Gemisch aus mehrerer dieser Substanzen ist.

20. Verfahren nach einem der Ansprüche 13 bis 18, **dadurch gekennzeichnet, dass** der Grün- oder Vorkörper durch Spritzgießen, Pressen, Schneiden, Drehen oder Stanzen endkontumah hergestellt wird.

21. Verfahren nach einem der Ansprüche 18 bis 20, **dadurch gekennzeichnet, dass** dem Gemisch, aus dem der Grünkörper geformt wird, mindestens eines der folgenden Additive zugesetzt wird: Keramikpulver, Keramikfasern, Kohlenstoffpulver, Kohlenstoffkurzfasern, Kohlenstoff-Nanotubes, Graphitpulver, Ruß.

22. Verfahren nach Anspruch 11, **dadurch gekennzeichnet, dass** die Konvertierung zu Siliciumcarbid durch Infiltrierung mit Silicium aus der flüssigen Phase oder aus der Gasphase oder durch bei der Pyrolyse SiC bildende Polymere oder einer Kombination aus diesen erfolgt.

23. Verwendung eines Werkstückträgers nach einem der Ansprüche 1 bis 10 für das induktive Erwärmen von Werkstücken.

24. Verwendung eines Werkstückträgers nach einem der Ansprüche 1 bis 10 für das induktive Härten von Werkstücken, wobei sich der Werkstückträger während des Härtevorgangs zumindest teilweise innerhalb des induzierten Feldes befindet.

## Claims

1. A workpiece carrier for the inductive heating of workpieces, the workpiece carrier containing ceramic material with an electrical resistance of at least 50 µΩ at least on the surface regions contacted by the workpiece, **characterised in that**
the ceramic material contains, apart from carbide phases, phases of elementary carbon or phases of elementary carbon as well as metallic phases of the metal forming the carbide or of the metals forming the carbides.

2. A workpiece carrier according to claim 1, **characterised in that** the resistance of the ceramic material is at least 100 µΩ x m.

3. A workpiece carrier according to claim 1, **characterised in that** the resistance of the ceramic material is at least 150 µΩ x m.

4. A workpiece carrier according to claim 1, **characterised in that** the surface regions contacted by the workpiece are coated with the ceramic material.

5. A workpiece carrier according to claim 1, **characterised in that** it consists of a body of a high-temperature-resistant material, in the surface of which is incorporated at least one inlay of the ceramic material, which takes over the carrier function of the workpiece.

6. A workpiece carrier according to claim 1, **characterised in that** the whole workpiece carrier consists of the ceramic material.

7. A workpiece carrier according to claim 1, **characterised in that** the mass fraction of the carbide in this material is at least 10% and the remaining content of the material making up the mass to 100% consists in an amount of at most 50% of elementary carbon as well as in an amount of at most 80% of the carbide-forming metal or metals in elementary form.

8. A workpiece carrier according to claim 1, **characterised in that** the ceramic material is a composite of silicon carbide, elementary silicon and elementary carbon.

9. A workpiece carrier according to claim 8, **characterised in that** the ceramic composite comprises mass fractions of at least 35% of silicon carbide, 1 to 60% of silicon and 1 to 35% of carbon.

10. A workpiece carrier according to one of claims 1 to 9, **characterised in that** at least a part of the carbon present in elementary form and/or forming carbides is the product of the pyrolysis of wood, wood materials, wood chips, wood flour, cellulose, pulp or wool.

11. A process for the production of the ceramic material for a workpiece carrier according to one of claims 8 to 10, comprising the steps:
- production of a porous carbon framework,
- infiltration of this porous framework with silicon.

12. A process according to claim 11, **characterised in that** the porous carbon framework is a carbonised felt or nonwoven.

13. A process according to claim 11, **characterised in that** the porous carbon framework is produced by pyrolysis of a precursor of a carbonisable material.

14. A process according to claim 13, **characterised in that** the porous carbon framework is produced by pyrolysis of a precursor of wood, wood materials, wood chips, wood flour, cellulose, pulp or wool.

15. A process according to one of claims 11 to 14, **characterised in that** the porous carbon framework or the pyrolysable precursor is impregnated with at least one carbonisable binder, which is then carbonised.

16. A process according to claim 11, **characterised in that** the porous carbon framework is produced by pyrolysis of a green product comprising a mixture of at least one solid carbonisable material and at least one carbonisable binder.

17. A process according to claim 16, **characterised in that** the porous carbon framework is produced by pyrolysis of a green product comprising a mixture of wood chips, wood flour, pulp and/or cellulose fibres and at least one carbonisable binder.

18. A process according to claim 11, **characterised in that** the porous carbon framework is produced by pyrolysis of a green product comprising a mixture of carbon and a carbonisable binder.

19. A process according to one of claims 15 to 18, **characterised in that** the carbonised binder is a phenol resin, a melamine resin, lignin, pitch, polymers that can be pyrolysed to SiC, or a mixture of several of these substances.

20. A process according to one of claims 13 to 18, **characterised in that** the green product or precursor is produced with a contour close to the final contour by injection moulding, pressing, cutting, turning or punching.

21. A process according to one of claims 18 to 20, **characterised in that** at least one of the following additives is added to the mixture from which the green product is formed: ceramic powder, ceramic fibres, carbon powder, short carbon fibres, carbon nanotubes, graphite powder, carbon black.

22. A process according to claim 11, **characterised in that** the conversion to silicon carbide takes place by infiltration with silicon from the liquid phase or from the gaseous phase or by polymers forming SiC in the pyrolysis, or from a combination of these.

23. Use of a workpiece carrier according to one of claims 1 to 10 for the inductive heating of workpieces.

24. Use of a workpiece carrier according to one of claims 1 to 10 for the inductive hardening of workpieces, in which the workpiece carrier is arranged at least partly within the induced field during the hardening procedure.

## Revendications

1. Porte-pièces pour chauffer des pièces par induction,
le porte-pièces ayant muni au moins de la matière céramique d'une résistance électrique d'au moins 50 µ Ω dans les zones de surface en contact avec la pièce,
**caractérisé en ce que**
la matière céramique contient non seulement en plus des phases de carbure, également des phases de carbone élémentaire ou des phases de carbone élémentaire et de phases métalliques avec le métal formant le carbure ou des métaux formant les carbures.

2. Porte-pièces selon la revendication 1,
**caractérisé en ce que**
la résistance de la matière céramique est au moins également à 100 µ Ω* m.

3. Porte-pièces selon la revendication 1,
**caractérisé en ce que**
la résistance de la matière céramique est au moins égale à 150 µ Ω* m.

4. Porte-pièces selon la revendication 1,
**caractérisé en ce que**
les zones de surface en contact avec la pièce sont revêtues de la matière céramique.

5. Porte-pièces selon la revendication 1,
**caractérisé en ce qu'**
il est formé d'un corps de base en une matière très réfractaire avec intégré dans la surface au moins un insert de matière céramique, assurant la fonction de porte-pièces.

6. Porte-pièces selon la revendication 1,
**caractérisé en ce que**
l'ensemble du porte-pièces est en matière céramique.

7. Porte-pièces selon la revendication 1,
**caractérisé en ce que**
la teneur en carbure, rapportée à la masse dans la matière est d'au moins 10% et la teneur résiduelle complémentaire à 100% de la matière se compose au maximum de 50% de carbone élémentaire et au maximum de 80% du ou des métaux formant les carbures, ces métaux étant sous leur forme élémentaire.

8. Porte-pièces selon la revendication 1,
**caractérisé en ce que**
la matière céramique est une matière composite comprenant du carbure de silicium, du silicium élémentaire et du carbone élémentaire.

9. Porte-pièces selon la revendication 8,
**caractérisé en ce que**
la matière composite céramique présente des teneurs massiques d'au moins 35% de carbure de silicium, de 1 à 60% de silicium et de 1 à 35% de carbone.

10. Porte-pièces selon l'une des revendications 1 à 9,
**caractérisé en ce qu'**
au moins une partie du carbone sous forme élémentaire et/ou constituant le carbure résulte de la pyrolyse de bois, de matériaux à base de bois, de copeaux de bois, de farine de bois, de cellulose, de matière cellulosique ou de laine.

11. Procédé de fabrication de matière céramique pour un porte-outils selon l'une des revendications 8 à 10, comprenant les étapes suivantes :
- fabrication d'une structure poreuse en carbone,
- infiltration de la structure poreuse avec du silicium.

12. Procédé selon la revendication 11,
**caractérisé en ce que**
la structure poreuse de carbone est un feutre ou un non-tissé carbonisés.

13. Procédé selon la revendication 11,
**caractérisé en ce que**
la structure poreuse en carbone est fabriquée par pyrolyse d'une ébauche en matière susceptible d'être carbonisée.

14. Procédé selon la revendication 13,
**caractérisé en ce que**
la structure poreuse en carbone est fabriquée par pyrolyse d'une ébauche en bois, en matériaux à base de bois, en copeaux de bois, en farine de bois, en cellulose, en matière cellulosique ou en laine.

15. Procédé selon l'une des revendications 11 à 14,
**caractérisé en ce que**
la structure poreuse de carbone ou l'ébauche pyrolysable sont imprégnées avec au moins un liant susceptible de carboniser et qu'ensuite, carbonisées.

16. Procédé selon la revendication 11,
**caractérisé en ce que**
la structure poreuse en carbone est fabriquée par pyrolyse d'un corps non cuit formé d'un mélange d'au moins une matière solide susceptible de carboniser et d'au moins un liant susceptible de carboniser.

17. Procédé selon la revendication 16,
**caractérisé en ce que**
la structure poreuse de carbone est fabriquée par pyrolyse d'un corps non cuit formé d'un mélange de copeaux de bois, de farine de bois, de matière cellulosique et/ou de fibres de cellulose et d'au moins un liant susceptible de carboniser.

18. Procédé selon la revendication 11,
**caractérisé en ce que**
la structure poreuse de carbone est fabriquée par pyrolyse d'un corps non cuit formé d'un mélange de carbone et d'un liant susceptible de carboniser.

19. Procédé selon l'une des revendications 15 à 18,
**caractérisé en ce que**
le liant susceptible de carboniser est une résine phénolique, une résine de mélamine, de la lignine, de la poix, de polymère susceptible de pyrolyser et donner SiC ou d'un mélange de plusieurs de ces substances.

20. Procédé selon l'une des revendications 13 à 18,
**caractérisé en ce que**
le corps non cuit ou ébauche sont fabriqués par injection, compression, découpe, tournage ou emboutissage avec un contour proche du contour final.

21. Procédé selon l'une des revendications 18 à 20,
**caractérisé en ce qu'**
au mélange à partir duquel on forme le corps non cuit, on ajoute au moins l'un des additifs suivants :
poudre de céramique, fibre de céramique, poudre de carbone, fibres courtes de carbone, nanotube de carbone, poudre de graphite, noir de fumée.

22. Procédé selon la revendication 11,
**caractérisé en ce qu'**
on réalise la conversion en carbure de silicium par infiltration avec du silicium à partir de la phase liquide ou de la phase gazeuse ou par pyrolyse de polymères formant SiC ou d'une combinaisons de ceux-ci.

23. Application d'un porte-outils selon l'une des revendications 1 à 10 au chauffage inductif de pièces.

24. Application d'un porte-pièces selon l'une des revendications 1 à 10 pour le traitement thermique par induction de pièces, le porte-pièces se trouvant au moins en partie dans le champ inductif au cours de l'opération de traitement thermique.
